# EUROPÄISCHE PATENTSCHRIFT

(11) **EP 0 098 564 B1**
(45) Veröffentlichungstag und Bekanntmachung des Hinweises auf die Patenterteilung: **09.04.1986**
(21) Anmeldenummer: 83106483.7
(22) Anmeldetag: 02.07.1983
(51) Int. Cl.: C21D 8/02

(54) **Verfahren zur Herstellung von feinkörnigen, schweissbaren Grossrohrblechen**
Process for producing fine-grained, weldable plates for large pipes
Procédé de fabrication de tôles soudables à grain fin pour grands tubes

(30) Priorität: 09.07.1982 DE 3226160
(43) Veröffentlichungstag der Anmeldung: 18.01.1984
(73) Patentinhaber: MANNESMANN Aktiengesellschaft, 40027 Düsseldorf (DE)
(72) Erfinder: Gräf, Michael, Dr.-Ing., D-4030 Ratingen (DE)
(74) Vertreter: Andrejewski, Walter

## Beschreibung

Die Erfindung bezieht sich auf ein Verfahren zur Herstellung von feinkörnigen, schweißbaren Großrohrblechen aus einem mikrolegierten Stahl folgender Zusammensetzung

Rest Eisen und übliche Beimengungen, einschließlich gegebenenfalls Kalzium, wobei der Titangehalt auf etwa das 3,5- bis 4-fache des vorhandenen Stickstoffgehaltes abgestimmt wird. Die Prozentangaben bezeichnen Gewichtsprozent.

Bei den bekannten Maßnahmen (DE-OS 30 12 139, DE-OS 31 46 950) liegt der Titangehalt des Stahls im Bereich von 0,008 bis 0,025%. Eine Abstimmung des Titangehaltes auf den Stickstoffgehalt wird nicht durchgeführt. Niob ist kein zwingendes Legierungselement. Die Stähle sind in bezug auf Ausscheidungshärtung und Kornverfeinerung TiN-beherrschte Stähle. Man arbeitet nach dem Stranggießen mit hoher Kühlgeschwindigkeit, um eine große Anzahl von feinen, gleichsam feinkörnigen TiN-Ausscheidungen zu erzeugen, deren Größe nicht über 0,05 Jlm liegt. Danach wird Vorsorge getroffen, daß die Größe der feinen TiN-Ausscheidungen im weiteren Verfahren nicht zunimmt, und daß die sehr feinen TiN-Ausscheidungen auch im fertiggewalzten Grobblech vorliegen. Eine Vergrößerung der TiN-Ausscheidungen in nachfolgenden Glüh- und Walzstufen wird sorgfältig vermieden, die Glühtemperatur der Stranggußbrammen vor dem Walzen wird dazu auf 950 bis 1050°C (DE-OS 31 46 950) oder sogar auf lediglich 900 bis 1000°C (DE-OS 30 12 139) begrenzt. Man erwarte, daß die feinen TiN-Ausscheidungen das Austenitkornwachstum behindern. Insbesondere soll eine Grobkornbildung in den Wärmeeinflußzonen von Schweißverbindungen beim Schweißen verhindert werden. Nachteilig ist bei diesen Stählen, daß die Großrohrbleche in ihren Festigkeitswerten (Zugfestigkeit und Streckgrenze) nicht den Bemessungsansprüchen genügen. Unter Bemessungsansprüchen werden beispielsweise der Leitungsdruck und andere Auslegungsdaten verstanden. Im Rahmen der bekannten Maßnahmen kann dem Stahl auch Niob beigegeben werden, und zwar bis höchstens 0,08%. Diese Beigabe ist jedoch nicht zwingend. Man erwartet durch diese Beigabe von Niob, die zusammen mit einer erheblichen Beigabe von Vanadin, Nickel und Chrom erfolgen kann, eine Verbesserung der Festigkeit und Zähigkeit. Zumindest ohne erhebliche Zugabe der teuren Legierungselemente Vanadin und/oder Nickel und/oder Chrom kann eine Verbesserung der Festigkeit und Zähigkeit der auf einen hohen Gehalt an feinen TiN-Ausscheidungen gezüchteten Stähle jedoch nicht bestätigt werden. Das Element Niob wirkt bei den TiN-beherrschten Stählen nicht erwartungsgemäß, da bei der niedrigen Glühtemperatur der Stranggußbrammen keine ausreichende Auflösung der Niob-Bindungen erfolgt. Ist bei den bekannten Maßnahmen der Titangehalt niedrig, so bildet sich aus dem Niob NbCN mit 'der Wirkung einer Minderung der Festigkeitseigenschaften. Bei einem Zuviel an Titan entsteht, die Zähigkeit beeinträchtigend, auch TiC.

Demgegenüber liegt der Erfindung die Aufgabe zugrunde, das Verfahren für einen Stahl, der Niob als zwingendes Mikrolegierungselement enthält, so zu führen, daß die Großrohrbleche nicht durch TiN beherrscht werden, sondern in bezug auf die Ausscheidungshärtung und Kornverfeinerung durch Niob beherrscht sind.

Die Lösung dieser Aufgabe ist gegeben durch ein Verfahren zur Herstellung von feinkörnigen, schweißbaren Großrohrblechen aus einem mikrolegierten Stahl folgender Zusammensetzung

Rest Eisen und übliche Beimengungen, einschließlich gegebenenfalls Kalzium, wobei der Titangehalt auf etwa das 3,5- bis 4-fache des vorhandenen Stickstoffgehaltes abgestimmt wird, bestehend aus folgenden Schritten: Erwärmen der Stranggußbrammen auf eine Temperatur zwischen 1120 und 1160°C, wodurch die Titannitrid-Ausscheidungen eine Größe von 0,2 bis 0,06 um erreichen. Vorwalzen der Stranggußbrammen von dieser Temperatur beginnend mit einem Verformungsgrad von mindestens 55%, thermomechanischem Walzen nach einer Zwischenkühlung mit einem Verformungsgrad von mindestens 60% bei einer Temperatur von höchstens 850°C und Fertigwalzen im Temperaturbereich von 750―650°C.

Auch bei dem erfindungsgemäßen Verfahren wird nach dem Stranggießen mit hoher Abkühlungsgeschwindigkeit gearbeitet, wobei TiN-Ausscheidungen entstehen. Die Erfindung geht jedoch von der Erkenntnis aus, daß in einem mikrolegierten Stahl der angegebenen Zusammensetzung mit Niob als zwingendem Leigerungselement Titan eine ganz andere Funktion erfüllen kann als in einem TiN-beherrschten Stahl. Titan wirkt nur noch als Denitrierungselement und verhindert bei der Abkühlung aus der Stranggießtemperatur die Bildung von NbCN, d.h. von Niobkarbonitrid. Das Verfahren wird so geführt, daß die nach dem Stand der Technik (DE-OS 30 12 139, DE-OS 31 46 950) sorgfältig zu vermeidende Vergrößerung der TiN-Ausscheidungen gerade eintritt, weil mit der angegebenen höheren Erwärmung gearbeitet wird. Wegen dieser höheren Vorglühtemperatur wird eine weitgehende Lösung des Niobs im Austenit bewirkt. Bei der Abkühlung während der Verformung und danach entstehen nur noch NbC-Ausscheidungen. Die NbC-Ausscheidungen bewirken die Ausscheidungshärtung und die Kornverfeinerung. Die vergrößerten TiN-Ausscheidungen, die im fertigen Großrohrblech nachweisbar sind, sind in bezug auf die Ausscheidungshärtung und Kornverfeinerung nicht mehr von Bedeutung. Sie haben jedoch zuvor den Stickstoffeinfluß gleichsam neutralisiert. Dazu ist erfindungsgemäß der Titangehalt sorgfältig auf den Stickstoffgehalt abgestimmt. Für die Bildung von NbCN, d.h. von Niobkarbonitrid, steht Stickstoff nicht mehr zur Verfügung. Die Festigkeitseigenschaften sind bei dem erfindungsgemäßen Stahl bzw. den erfindungsgemäßen Großrohrblechen erhöht. Die Sprödbruchneigung ist reduziert, die Zähigkeitseigenschaften sind angemessen. Beides ist von besonderer Bedeutung, wenn aus den Großrohrblechen Rohre hergestellt werden für Leitungen mit höchsten Festigkeitsstufen in permanent kalten Gebieten.

Besonders ausgeprägt sind die beschriebenen Effekte, wenn nach bevorzugter Ausführungsform der Erfindung ein Stahl mit einem Titangehalt von über 0,025% oder sogar über 0,03% erzeugt wird. Im Ergebnis arbeitet das erfindungsgemäße Verfahren mit einem Stahl, der die Nachteile der bekannten TiN-beherrschten, thermomechanisch gewalzten Stähle nicht mehr aufweist.

Bei dem erfindungsgemäßen Verfahren kann die Temperatur, bei der die beschriebene Vergrößerung der TiN-Ausscheidungen und die Auflösung der Nb-Bindungen erfolgen, als Glühtemperatur eingestellt werden. Die Zeit, die für die Behandlung erforderlich ist, läßt sich experimentell leicht ermitteln, stellt sicher, daß das Niob in den Austenit in Lösung geht und ist durch die angegebenen Grenzen der Größe der TiN-Ausscheidungen festlegbar. Im allgemeinen treten die beschriebenen Effekte schon bei der Erwärmung der Stranggußbrammen auf.

Nach bevorzugter Ausführungsform der Erfindung werden sowohl das thermomechanische Walzen als auch das Fertigwalzen verfeinert. In diesem Zusammenhang lehrt die Erfindung, daß das thermomechanische Walzen bei einer Temperatur zwischen 820 und 790°C durchgeführt wird, das Fertigwalzen bei einer Temperatur zwischen 700 und 680°C. Im Rahmen der Erfindung liegt es, im Anschluß an das Fertigwalzen das Großrohrblech mit Wasser bei einer Geschwindigkeit von mehr als 15°C pro Sekunde im Mittel bis auf eine Temperatur zwischen 550 und 500°C und danach an Luft bis auf Raumtemperatur abzukühlen. Dadurch wird die Festigkeit nochmals erhöht, ohne daß ein Verlust an Zähigkeit entsteht und ohne daß Aufwand für besondere Legierungselemente erforderlich ist.

Die Erfindung wird in dem folgenden Ausführungsbeispiel näher beschrieben:
Eine 200 mm dicke Stranggußbramme mit der Stahlzusammensetzung 0,070% Kohlenstoff, 1,88% Mangan, 0,033% Titan, 0,042% Niob, 0,0083% Stickstoff, 0,35% Silizium, 0,04% Aluminium und 0,0018% Schwefel wird auf eine Temperatur von 1150°C erwärmt. Bei dieser Erwärmung bis zur vollständigen Durchwärmung geht das Niob in Lösung. Die Stranggußbramme wird bei dieser Temperatur gezogen und anschließend mit einem Verformungsgrad von 60% auf eine Dicke von 80 mm vorgewalzt. Danach erfolgt eine Abkühlung an ruhender Luft bis auf 790°C, worauf die Platine bis auf 30 mm Dicke weitergehwalzt wird (Verformungsgrad=62,5%). Nach einer weiteren Abkühlung auf 680°C wird das Grobblech auf das Fertigmaß von 20 mm gewalzt. Die Endtemperatur des Bleches liegt zwischen 690 und 720°C, das abschließend bis auf Raumtemperatur abgekühlt wird. Dabei ergeben sich die folgenden technologischen Eigenschaften:

Ferritisch-perlitische Struktur mit einer Korngröße von 11 bis 12 ASTM.

Werden die Bleche unmittelbar nach dem Fertigwalzen mit Wasser und mit einer Geschwindigkeit von 10°C pro Sek. bis auf 500°C und anschließend an Luft bis auf Raumtemperatur abgekühlt, dann verbessern sich die technologischen Eigenschaften folgendermaßen:

Ferritisch-bainitische Struktur, die einer Korngröße von kleiner als 12 ASTM entspricht.

Die aus den erfindungsgemäß hergestellten Blechen gebildeten Großrohre eignen sich wegen der hervorragenden technologischen Werte besonders für den Einsatz als Leitungsrohre in Permafrost-Gebieten.

## Patentansprüche

1. Verfahren zur Herstellung von feinkörnigen, schweißbaren Großrohrblechen aus einem mikrolegierten Stahl folgender Zusammensetzung
Rest Eisen und übliche Beimengungen, einschließlich gegebenenfalls Kalzium, wobei der Titangehalt auf etwa das 3,5- bis 4-fache des vorhandenen Stickstoffgehaltes abgestimmt wird, bestehend aus folgenden Schritten: Erwärmen der Stranggußbrammen auf eine Temperatur zwischen 1120 und 1160°C, wodurch die Titannitrid-Ausscheidungen eine Größe von 0,2 bis 0,06 um erreichen. Vorwalzen der Stranggußbrammen von dieser Temperatur beginnend mit einem Verformungsgrad von mindestens 55%, thermomechanischem Walzen nach einer Zwischenkühlung mit einem Verformungsgrad von mindestens 60% bei einer Temperatur von höchstens 850°C und Fertigwalzen im Temperaturbereich von 750-650°C.

2. Verfahren nach Anspruch 1, dadurch gekennzeichnet, daß der Stahl mit einem Titangehalt von über 0,025% erzeugt wird.

3. Verfahren nach Anspruch 1, dadurch gekennzeichnet, daß der Stahl mit einem Titangehalt von über 0,03% erzeugt wird.

4. Verfahren nach einem der Ansprüche 1 bis 3, dadurch gekennzeichnet, daß das thermomechanische Walzen bei einer Temperatur zwischen 820 und 790°C durchgeführt wird.

5. Verfahren nach einem der Ansprüche 1 bis 4, dadurch gekennzeichnet, daß das Fertigwalzen bei einer Temperatur zwischen 700 und 680°C durchgeführt wird.

6. Verfahren nach einem der Ansprüche 1 bis 5, dadurch gekennzeichnet, daß im Anschluß an das Fertigwalzen das Großrohrblech mit Wasser bei einer Geschwindigkeit von mehr als 15°C pro Sekunde im Mittel bis auf eine Temperatur zwischen 550 und 500°C und danach an Luft bis auf Raumtemperatur abgekühlt wird.

## Revendications

1. Procédé de fabrication de tôles soudables à grain fin pour grands tubes en acier micro-allié de la composition suivante:
le reste étant constitué par du fer et les additions habituelles, y compris éventuellement du calcium, la teneur en titane étant réglée approximativement à 3,5 à 4 fois la teneur effective en azote, caractérisé par le fait qu'il comprend les phases suivantes: échauffement des brames de coulée continue à une température comprise entre 1120 et 1160°C, ce qui permet aux précipitations de nitrure de titane d'atteindre une taille de 0,2 à 0,06 µm, dégrossissage des brames de coulée continue à partir de cette température avec un taux de déformation d'au moins 55%, laminage thermomécanique après un refroidissement intermédiaire avec un taux de déformation d'au moins 60% à une température maximale de 850°C et finissage au laminoir dans la plage de température de 750 à 650°C.

2. Procédé selon la revendication 1, caractérisé par le fait que l'acier produit présente une teneur en titane de plus de 0,025%.

3. Procédé selon la revendication 1, caractérisé par le fait que l'acier produit présente une teneur en titane de plus de 0,03%.

4. Procédé selon l'une quelconque des revendications 1 à 3, caractérisé par le fait que le laminage thermomécanique est effectué à une température comprise entre 820 et 790°C.

5. Procédé selon l'une quelconque des revendications 1 à 4, caractérisé par le fait que la passe finale de laminage est effectuée à une température comprise entre 700 et 680°C.

6. Procédé selon l'une quelconque des revendications 1 à 5, caractérisé par le fait que, consécutivement à la passe finale de laminage, la tôle pour grands tubes est refroidie par eau et à une vitesse de plus de 15°C par seconde jusqu'à une température entre 550 et 500°C en moyenne et qu'ensuite elle est refroidie à l'air jusqu'à la température ambiante.

## Claims

1. A process for the manufacture of fine- grained, weldable sheet for large pipes from a micro-alloyed steel of the following composition:
Remainder iron and normal impurities, possibly including calcium, in which the titanium content is adjusted to be about 3.5 to 4 times the nitrogen content present, consisting of the following steps: heating the continuously-cast slabs to a temperature between 1120 and 1160°C, whereby the titanium-nitride precipitates reach a size of 0.2 to 0.06 pm, preliminary rolling of the continuous-cast slabs commencing at this temperature with a degree of reduction of at least 55%, thermo-mechanical rolling after intermediate cooling with a degree of reduction of at least 60% at a maximum temperature of 850°C, and finish rolling in the temperature range of 750650° C.

2. A process according to Claim 1, characterized in that the steel is produced with a titanium content of over 0.025%.

3. A process according to Claim 1, characterized in that the steel is produced with a titanium content of over 0.03%.

4. A process according to one of Claims 1 to 3, characterized in that the thermo-mechanical rolling is performed at a temperature between 820 and 790°C.

5. A process according to one of Claims 1 to 4, characterized in that the finish rolling is performed at a temperature between 700 and 680°C.

6. A process according to one of Claims 1 to 5, characterized in that following the finish rolling the sheet for large pipes is cooled with water at an average speed of more than 15°C per second to a temperature between 550 and 500°C and subsequently is cooled in air to room temperature.
